# EUROPÄISCHE PATENTSCHRIFT

(11) **EP 0 011 781 B1**
(45) Veröffentlichungstag und Bekanntmachung des Hinweises auf die Patenterteilung: **12.01.1983**
(21) Anmeldenummer: 79104520.6
(22) Anmeldetag: 15.11.1979
(51) Int. Cl.: E04F 13/04

(54) **Verfahren zur Herstellung von gedämmten Putzfassaden sowie Dämmplattenelemente zur Durchführung des Verfahrens**
Process for manufacturing insulated plastered façades and insulating building panels for carrying out the process
Procédé pour la fabrication de façades enduites et isolantes et plaques isolantes pour la mise en oeuvre de ce procédé

(30) Priorität: 24.11.1978 DE 2850861; 19.12.1978 DE 7837566 U
(43) Veröffentlichungstag der Anmeldung: 11.06.1980
(73) Patentinhaber: Heck, Friedrich, D-6702 Bad Dürkheim (DE)
(72) Erfinder: Heck, Friedrich, D-6702 Bad Dürkheim (DE)
(74) Vertreter: Zellentin, Rüdiger, Dr.

## Beschreibung

Gedämmte Putzfassaden werden dadurch erhalten, dass man auf Polystyrol-Hartschaumplatten Glasfasergewebe auflegt und auf diese den Putz aufträgt. Um dem Putz eine genügende Haftfestigkeit zu vermitteln, werden diesem relativ hohe Kunststoffanteile beigemischt. Diese Kunststoffanteile sind aber von erheblichem Nachteil, da sie den Wasserdampfdurchlass stark sperren. In den Grenzbereich zwischen Hartschaumplatte und Putz unvermeidbar durch feuchte Luft eindringendes kondensierendes Wasser kann somitwegen der Sperrwirkung des Kunststoffes nicht durch den Putz diffundieren und drückt den Putz bei Frosteinwirkung von der Platte ab, was zu Schäden an der Fassade führt.

Versuche, den Kunststoffanteil zu senken, gelangen z. B. durch Verwendung von Polybutadienstyrol, wobei Anteile von lediglich 2,5 Gewichtsprozent Kunststoff im Mörtel erreicht wurden. Da jedoch dieser Kunststoff dem Mörtel einen erheblich höheren Wasserdampfsperrwert vermittelt als herkömmliche Kunststoffe, hat dessen Verwendung nicht zu befriedigenden Ergebnissen geführt.

Man hatdaher einen Haftputz. mit relativ hohen Kunststoffanteilen verwendet und versucht, die Spannungen zwischen Mörtel und der durch Treibmittel- bzw. Lösungsmittelverlust stark schwindenden Schaumplatte dadurch zu mindern, dass durch vorgeschriebene Mindestlagerzeiten die Nachschwindung bis zu einem gewissen Grade abgebaut wurde. Es liegt jedoch auf der Hand, dassdiese Lösung letztlich nicht befriedigt, da die Differenzspannung zwischen Putz und Mörtel nach der Verarbeitung ständig zunimmt und so den Verbund, der, siehe oben, durch den hohen Wasserdampfsperrwert ohnehin recht empfindlich ist, durch zusätzliche Kräfte obendrein belastet.

Aus der DE-A-2516916 ist ein Verfahren zur Herstellung gedämmter Putzfassaden durch Aufbringen von Glasfasergewebe und Putz auf die gerillte Oberfläche von Polystyrolhartschaumplatten, wobei diese eine definierte Nachschwindung von mindestens 1 mm/m aufweisen, bekannt, gemäss dem es erstmals gelungen ist, den Kunststoffanteil des Mörtels soweit herabzusetzen, dass die Wasserdampfsperrwirkung tolerierbar wurde. Kunststoffanteile waren gleichwohl auch dort nötig, da eine gewisse Haftwirkung zur anfänglichen Befestigung des feuchten unabgebundenen Mörtels unabdingbar war.

Aus der DE-A-2713487 ist eine Isolier-Putzträgerplatte mit Bewehrung aus einer Glasseiden-Gittermatte bekannt, deren einzelne Fadenstränge von einer hochfesten Bindemasse aus Kunstharzen durchtränkt und ummantelt sind und teilweise und in Streuung, d.h. nur an bestimmten Punkten, mit der Hartschaumplatte Verbund haben. Als Befestigungsmittel ist ein Kunststoffdispersionsmörtel vorgesehen.

Aus der DE-B-1 658 875 ist die Verwendung von Mörtel oder Klebern als Befestigungsmittel für Glasfasern bzw. Glasseidenfäden an Hartschaumplatten bekannt.

Aus der DE-A-1 942 352 ist eine Hartschaumplatte mit ein- oder beidseitiger Abdeckung aus Streckblech mit parallelen schwalbenschwanzförmigen Aussparungen zur Aufnahme von Hohlstegen oder Sichen bekannt.

Aus der FR-A-2 378143 ist eine isolierende Aussenwandverkleidung aus Hartschaumplatten und einer darauf angeordneten Putzschicht, die ein Bewehrungsgitter enthält, das mit Klammern an den Hartschaumplatten befestigt ist, bekannt. Die Hartschaumplatten weisen auch schwalbenschwanzförmige Nuten auf, in das Material der Putzschicht eingeht.

Der Erfindung liegt die Aufgabe zugrunde, ein Verfahren zur Herstellung gedämmter Putzfassaden gemäss dem Oberbegriff des Anspruchs dahingehend zu verbessern, dass der Kunststoffanteil des Mörtels noch weiter gesenkt, bzw. die Verwendung von Mörteln möglich ist, die keinerlei Kunststoffanteile mehr aufweisen, und damit die Dampfsperrwerte zu verringern, sowie Dämmplatten anzugeben, die den Arbeitsaufwand zur Herstellung der Fassaden verringern.

Diese Aufgabe wird erfindungsgemäss dadurch gelöst, dass bandgeschäumte Polystyrol-Hartschaumplatten mit verdichteter Oberfläche verwendet werden und dass zunächst mit Hilfe von über die Platte verteilten Befestigungsmitteln das Glasfasergewebe in einem Abstand von vorzugsweise 1 bis 2 mm von der Plattenoberfläche an dieser befestigt wird, wonach dann ein Putz mit einem Kunststoffanteil von 0 bis 1 % auf die derart vorbereitete Platte aufgetragen wird. Auf diese Weise ist es erstmals möglich, schnell gedämmte Fassaden herzustellen, die optimale Wasserdampfdurchgangswerte aufweisen.

Da das Glasfasergewebe mit Hilfe von punktförmig über die Platte verteilten Befestigungsmitteln beabstandet auf die Platte geklebt ist, sind die Kunststoffanteile örtlich begrenzt in sehr kleinen Zonen zusammengefasst, damit ist es möglich, den wesentlichen Hauptbestandteil des Putzes von Kunststoff weitgehend freizuhalten.

Das Befestigungsmittel ist vorzugsweise ein an sich bekannter Klebemörtel der folgenden Zusammensetzung: Zement 10 bis 80, vorzugsweise 40. bis 60 Gewichtsprozent Sand, Quarzsand oder andere mineralische Füllstoffe 0 bis 80, vorzugsweise 30 bis 50 Gewichtsprozent und an Kunststoff 2 bis 50, vorzugsweise 10 bis 20 Gewichtsprozent.

Eine vorzugsweise Ausführung besteht darin, dass die Platten vor dem Anbringen an die zu dämmende Wand mit dem Glasfasergewebe versehen werden. Dies hat den ganz wesentlichen Vorteil, dass die Platten werkseitig vorbereitet werden können.

Diesywar beim Stande der Technik nicht möglich, da das Gewebe zwingend so an auf dem Mauerwerk angebrachten Platten befestigt werden musste, dass das Glasfasergewebe nicht an den Rändern der Platten Stösse bildete, da dies unweigerlich an den Stosskanten nach kurzer Zeit zu Rissbildung führte. Nach dem erfindungsgemässen Verfahren können die Stösse des Gewebes mit den Stosskanten der Hartfaserplatten zusammenfallen, ohne dass eine Rissbildung entsteht, so dass Hartschaumplatten werkseitig mit deckungsgleichen oder nur geringfügig über die Ränder überstehenden Glasfasergewebematten hergestellt werden können. Diese Platten können mühelos an der Mauer befestigt werden, da keine grossen Überlappungen des Gewebes nötig sind bzw. da auf diese auch ganz verzichtet werden kann.

Um zu vermeiden, dass beim Auftragen des Putzes an den Plattenstössen dieser im nassen Zustand nicht ausreichend gehalten wird, wird das Glasfasergewebe vorzugsweise im Randbereich der Platten mit Hilfe der Befestigungsmittel an den Platten befestigt.

Es ist natürlich auch möglich, die Glasfasergewebebahnen auf der Baustelle an den Hartschaumplatten anzubringen. Dabei können entweder die einzelnen Platten in oben geschilderter Weise armiert werden, oder aber grössere Bahnen auf der bereits auf dem Mauerwerk befindlichen Dämmschicht befestigt werden. Vorzugsweise wird dann das Glasfasergewebe mit Hilfe von in die Hartschaumplatten- einsteckbaren dübelartig verspreizenden Befestigungselementen aus nichtkorrodierendem Metall oder Kunststoff an den Platten befestigt Es genügt dabei, diese «Schikanen» aufweisenden Elemente in den Polystyrol-Hartschaum zu drücken und an kopfseitigen Haken oder dergleichen das Glasfasergewebe zu befestigen.

Vorzugsweise wird auf das Glasfasergewebe ein Putzmörtel, bestehend aus Zement und Sand, gegebenenfalls unter Zusatz von Kalk aufgebracht, dem in bekannter Weise als Kunststoff Methylcellulose, Acrylate, Methacrylate und deren Copolymere, z.B. Styrolacrylate, ferner vorzugsweise Vinylacetate und deren Copolymerisate zugegeben. Durch die Verwendung von äusserst geringen Kunststoffzusatzmengen zu Zement-Mörtel-Mischungen wird auf den Polystyrol-Hartschaumplatten eine Beschichtung erreicht, die nach dem Abbinden eine einwandfreie Grundlage darstelltfür rein mineralisch aufgebaute Aussenputze oder Farbanstriche. Die Haftung ist durch Saugfähigkeit der Armierungsbeschichtung sowie Artverwandtheit beider Beschichtungsmassen sehr gut.

Der Wärmeausdehnungskoeffizient für Zement-Mörtel-Mischungen wird durch die geringen Kunststoffzusätze so gut wie nicht beeinflusst.

Es ist auch möglich, auf diese Armierungsbeschichtung kunststoffmodifizierte mineralische Aussenputze bzw. Farbanstriche oder auch übliche Kunststoffdispersionsputze aufzubringen. Der unterschiedliche Wärmeausdehnungskoeffizient zwischen Armierungsbeschichtung und Kunststoffdisperiönsputz wirkt sich nicht sehr nachteilig: aus, weil der höhere Ausdehnungskoeffizient für Kunststoffdispersionsputze durch den elastischen Charakter dieser Putzbeschichtung ausgeglichen wird.

Die mineralisch aufgebauten Putze oder Farbanstriche; die auf die Armierungsbeschichtung aufgetragen werden, haben jedoch gegenüber den Kunststoffdispersionsputzen und Kunststoff-Fassadenfarben den Vorteil, dass sie Wasserdampf sehr gut passieren lassen und sich in Farbe und Eigenschaften im Laufe der Jahre nicht verändern. Die Kunststoffdispersions-Farbanstriche verschmutzen infolge erhöhter elektrostatischer Aufladung stärker; verspröden im Laufe der Zeit durch Zersetzung infolge UV-Einstrahlung und können infolge ihres erhöhten Wasserdampfdiffusionswiderstandes vom Untergrund abgedrückt werden. Ausserdem erweichen sie bei direkter Sonnenbestrahlung, was dazu führen kann, dass sich Dampfblasen bilden, die in der Nacht infolge Abkühlung wieder verschwinden, bis das Gefüge porös und rissig wird.

Die Wasserdampfdiffusionswiderstandsfaktoren der in Anwendung befindlichen Anstriche sind:

Bei einer zur Durchführung des Verfahrens geeigneten Dämmplatte aus Polystyrolhartschaum mit einer Nachschwindung von mindestens 1 mm/ m sowie einer schwalbenschwanzartig gefräste Rillen aufweisenden Oberfläche ist vorzugsweise ein Glasfasergewebe mittels Befestigungsmitteln in einem Abstand von 1 bis 2 mm von der Oberfläche der Platte einseitig angebracht, und die Platte besteht aus bandgeschäumtem Material mit verdichteter Oberfläche. Der als Befestigungsmittel dienende Klebemörtel weist vorzugsweise folgende Zusammensetzung auf:
Zement 10-80, vorzugsweise 40-60 Gew.-% Sand, Quarzsand oder anderer mineralischer
Füllstoff 0-80, vorzugsweise 30-50 Gew.-%
Kunststoff 2-50, vorzugsweise 10-20 Gew.-%.

Nach dem Ankleben der Dämmplatten wird der kunststoffmodifizierte Zement-Mörtel von Hand oder mittels einer Mörtelspritzmaschine aufgebracht und geglättet. Diese Beschichtung kann, entsprechend eingefärbt, in diesem Zustand belassen oder mit einem üblichen Putz beschichtet oder mit einem Farbanstrich versehen werden.

Nachfolgend wird die Erfindung anhand der Beschreibung eines Ausführungsbeispiels unter Bezug auf Zeichnungen näher erläutert. Es zeigt:
Fig. 1 eine erfindungsgemässe Dämmplatte in Draufsicht
Fig. 2 die Dämmplatte in Frontansicht.

Auf einer bandgeschäumten Polystyrol-Hartschaumplatte 1 mit verdichteter Oberfläche befinden sich Befestigungsmittel 2, auf denen das Glasfasergewebe 3. angebracht (aufgeklebt) ist, die Rillen 4 sind schwalbenschwanzartig hinterschnitten. Es ist jedoch auch ohne Nachteil möglich, Rillen mit senkrechten Wänden vorzusehen. Der beste Verbund zwischen der gerillten Platte 1 und dem abgebundenen Putz wird dann erhalten, wenn Hartschaumplatten 1 mit grösstmöglicher Nachschwindung eingesetzt werden, d.h., wenn Platten 1 verwendet werden, die frisch produziert wurden und wegen des hohen Treibmittel- bzw. Lösungsmittelanteils nach herkömmlicher Lehre mindestens 3 Monate gelagert werden müssten. Als vorteilhaft hat sich weiterhin erwiesen, die notwendigen Rillen nicht in die Platten mitzuformen, sondern diese nachträglich.einzufräsen. Weiterhin ist es möglich, in an sich bekannter Weise an den.Rändern zur Erleichterung der Montage stufenartige Vorsprünge 5 und Rücksprünge 5' anzuordnen, um derart gleichzeitig Überlappungen herzustellen.

Das Verfahren wird dabei zweckmässigerweise so durchgeführt, dass man unabgebundene kunststoffreiche Stempel mit wirksamen Haftflächen in der Grössenordnung zwischen 20 bis 2000 mm2 auf die Hartschaumplatten 1 aufbringt und sofort anschliessend darauf das Glasfasergewebe 3 legt. Man lässt den Mörtel der Stempel abbinden und trägt dann den eigentlichen Putz auf: Überraschenderweise wird der aufgetragene kunststoffarme, also keine Haftwirkung aufweisende Putz von dem Glasfasergewebe ausreichend festgehalten, wobei unterstrichen werden muss, dass das Auftragen des Putzes hier wie beim Stande der Technik in senkrechter Anordnung auf die an der zu dämmenden Wand befestigten Platten erfolgt. Es ist auch möglich, das Gewebe über die Ränder überstehen zu lassen, um die anfängliche Haftung der nassen Armierungsbeschichtung im Randbereich zu er höhen. Auf die Qualität der fertigen Dämmschicht hat dies jedoch keinen Einfluss.

Die bandgeschäumten Platten 1 mitverdichteter Oberfläche sollen ohne Formtrennmittel hergestellt werden. Bei Dämmplatten mit Formtrennmittel auf der Oberfläche kann die Haftung eines kunststoffarmen Mörtels herabgesetzt sein.

## Patentansprüche

1. Verfahren zur Herstellung gedämmter Putzfassaden durch Aufbringen von Glasfasergewebe (3) und Putz auf die gerillte Oberfläche von Polystyrolhartschaumplatten (1), wobei diese eine definierte Nachschwindung von mindestens 1 mm/m aufweisen, dadurch gekennzeichnet, dass bandgeschäumte PolystyroI-Hartschaumplatten mit verdichteter Oberfläche verwendet werden und dass zunächst mit Hilfe von über die Platte (1) verteilten Befestigungsmitteln (2) das Glasfasergewebe (3) in einem Abstand von vorzugsweise 1 bis 2 mm von der Plattenoberfläche an dieser befestigt wird, wonach dann ein Putz mit einem Kunststoffanteil von 0 bis 1 % auf die derart vorbereitete Platte aufgetragen wird.

2.Verfahren nach Anspruch 1, dadurch gpkennzeichnet, dass als Befestigungsmittel (2) ein an sich bekannter Klebemörtel der folgenden Zusammensetzung verwendet wird:
Zement 10-80, vorzugsweise 40-60 Gew.-% Sand, Quarzsand oder anderer mineralischer
Füllstoff 0-80, vorzugsweise 30-50 Gew.-%
Kunststoff 2-50, vorzugsweise 10-20 Gew.-%

3. Verfahren nach Anspruch 1 oder 2, dadurch gekennzeichnet, dass die Platten (1) vor dem Anbringen an die zu dämmende Wand mit dem Glasfasergewebe (3) versehen werden.

4. Verfahren nach Anspruch 1 bis 3, dadurch gekennzeichnet, dass das Glasfasergewebe (3) vorzugsweise im Randbereich der Platten mit Hilfe der Befestigungsmittel (2) an den Platten (1) befestigt wird.

5. Verfahren nach Anspruch 1, dadurch gekennzeichnet, dass das Glasfasergewebe (3) mit Hilfe von in die Hartschaumplatten (1) einsteckbaren, dübelartig verspreizenden Befestigungselementen an den Platten befestigt wird.

6. Verfahren nach Anspruch 1 bis 5, dadurch gekennzeichnet, dass auf das Glasfasergewebe (3) ein Putzmörtel, bestehend aus Zement und Sand, gegebenenfalls unter Zusatz von Kalk aufgebracht wird, dem in bekannter Weise als Kunststoff Methylcellulose, Acrylate, Methacrylate-und deren Copolymere, z.B. Styrolacrylate, ferner vorzugsweise Vinylacetate und deren Copolymerisate zugegeben wird.

7. Dämmplatte aus Polystyrol-Hartschaum mit einer Nachschwindung von mindestens 1 mm/m sowie einer schwalbenschwanzartig gefräste Rillen aufweisenden Oberfläche zur Durchführung des Verfahrens nach Anspruch 1 bis 6, dadurch gekennzeichnet, dass ein Glasfasergewebe (3) mittels Befestigungsmitteln (2) in einem Abstand von 1 bis 2 mm von der Oberfläche der Platte einseitig angebracht ist und dass die Platte aus bandgeschäumtem Material mit verdichteter Oberfläche besteht.

8. Dämmplatte nach Anspruch 7, dadurch gekennzeichnet, dass der als Befestigungsmittel (2) dienende Klebemörtel folgende Zusammensetzung hat:
Zement 10-80, vorzugsweise 40-60 Gew.-% Sand, Quarzsand oder anderer mineralischer
Füllstoff 0-80, vorzugsweise 30-50 Gew.-%
Kunststoff 2-50, vorzugsweise 10-20 Gew.-%.

## Claims

1. Method for producing insulated plaster facades by applying glass fibre fabric (3) and plaster to the grooved surface of rigid polystyrene foam slabs (1), wherein the latter have a defined after-shrinkage of at least 1 mm/m, characterized in that strip-foamed rigid polystyrene slabs with a compacted surface are used and that first of all the glass fibre fabric (3) is applied with the aid of a fixing agent (2) distributed above the slab (1) to the said slab at a distance of preferably 1 to 2 mm from the slab surface, following which a plaster cont?tning 0 to 1% of plastics material is applied to the thus pretreated slab.

2. Method according to Claim 1, characterized in that an adhesive mortar known per se and having the following composition is used as fixing agent (2):
Cement 10-80 preferably 40-60% by wt Sand, Quartz Sand or other
Mineral filler 0-80 preferably 30-50% by wt
Plastics material 2-50 preferably 10-20% by wt

3. Method according to Claim 1 or 2, charac-. terized in that the slabs (1) are provided with the glass fibre fabric (3) before being applied to the wall to be insulated.

4. Method according to Claims 1 to 3, characterized in that the glass fibre fabric (3) is fixed to the slabs (1) preferably in the edge region of the slabs, with the aid of the fixing agent (2).

5. Method according to Claim 1, characterized in that the glass fibre fabric (3) is fixed to the slabs with the aid of fastening elements that can be inserted into the rigid foam slabs (1) and splay out like a dowel.

6. Method according to Claims 1 to 5, characterized in that a plaster mortar consisting of cement and sand, optionally with the addition of lime, is applied to the glass fibre fabric (3), to which is then added in a known manner methyl cellulose, acrylates, methacrylates and their copolymers eg. styrene acrylates and in addition preferably vinyl acetates and their copolymers, as plastics material.

7. Insulated slab of rigid polystyrene foam with an after-shrinkage of at least 1 mm/m and a surface having swallowtail-like milled grooves, for carrying out the method according to Claims 1 to 6, characterized in that a glass fibre fabric (3) is mounted on one side by means of fixing agents (2) at a distance of 1 to 2 mm from the surface of the slab, and that the slab consists of strip-foamed material having a compacted surface.

8. Insulated slab according to Claim 7, characterized in that the adhesive mortar serving as fixing agent (2) has the following composition:
Cement 10-80 preferably 40-60% by wt Sand, Quartz Sand or other
Mineral filler 10-80 preferably 30-50% by wt
Plastics material 2-50 preferably 10-20% by wt

## Revendications

1. Procédé de réalisation de façades en crépi ou enduit à couche de barrage, par application de tissu de fibres de verre (3) et d'enduit ou crépi sur la surface rainurée de dalles ou plaques en mousse dure de polystyrène (1), celles-ci présentant une post-contraction définie d'au moins 1 mm/m, caractérisé en ce qu'on utilise des dalles de mousse dure de polystyrène foisonnées en bande avec une surface comprimée ou condensée, et en ce qu'on fixe d'abord à l'aide de moyens de fixation (2) répartis sur la dalle (1), le tissu de fibres de verre (3) à une distance de préférence de 1 à 2 mm de la surface de la dalle, sur cette dernière, après quoi on applique un enduit ou crépi avec une proportion de matière synthétique de 0 à % sur la dalle ainsi préparée.

2. Procédé suivant la revendication 1, caractérisé en ce qu'on utilise comme moyen de fixation (2), un mortier adhésif connu en soi, avec la composition suivante:
ciment 10-80, de préférence 40-60% en poids sable, sable quartzeux ou autre charge
minérale 0-80, de préférence 30-50% en poids matière synthétique
2-50, de préférence 10-20% en poids

3. Procédé suivant t'une ou l'autre des revendications 1 et 2, caractérisé en ce que les dalles (1) sont dotées du tissu de fibres de verre (3) avant la mise en place sur le mur à protéger.

4. Procédé suivant l'une quelconque des revendications 1 à 3, caractérisé en ce que le tissu de fibres de verre (3) est fixé aux dalles (1) de préférence dans la zone marginale de ces dernières, à l'aide des moyens de fixations (2).

5. Procédé suivant la revendication 1, caractérisé en ce que le tissu de fibres de verre (3) est fixé aux dalles à l'aide d'éléments de fixation en forme de chevilles à expansion pouvant être introduits dans les dalles (1).

6. Procédé suivant l'une quelconque des revendications 1 à 5, caractérisé en ce qu'on applique sur le tissu de fibres de verre (3) un mortier d'enduit ou crépi, composé de ciment et de sable, éventuellement avec addition de chaux, auquel on ajoute de façon connue en soi en tant que matière synthétique, de la méthyl cellulose, des acrylates, des méthacrylates et leurs copolymères, par exemple de l'acrylate de styrène, ainsi qu'avantageusement des acétates de vinyle et leurs copolymères.

7. Dalle ou plaque de barrage en mousse dure de polystyrène, avec une post-contraction d'au moins 1 mm/m, ainsi qu'une surface présentant des rainures fraisées en queue d'aronde, pour la mise en oeuvre du procédé suivant l'une quelconque des revendications 1 à 6, caractérisée en ce qu'un tissu de fibres de verre (3) est agencé unilatéralement à l'aide de moyens de fixation (2) à une distance de 1 à 2 mm de la surface de la dalle, et en ce que la dalle est faite d'une matière foisonnée en bande avec une surface comprimée ou condensée.

8. Dalle ou plaque de barrage suivant la revendication 7, caractérisé en ce que le mortier adhésif servant de moyen de fixation (2), a la composition suivante:
ciment 10-80, de préférence 40-60% en poids sable, sable quartzeux ou autre charge
minérale 0-80, de préférence 30-50% en poids matière synthétique
2-50, de préférence 10-20% en poids
